# EUROPÄISCHE PATENTSCHRIFT

(11) **EP 2 143 778 B1**
(45) Veröffentlichungstag und Bekanntmachung des Hinweises auf die Patenterteilung: **23.11.2016**
(21) Anmeldenummer: 09008881.6
(22) Anmeldetag: 07.07.2009
(51) Int. Cl.: C10L 1/198, C10L 1/185, C10L 1/18, C10L 1/02, C10L 1/08, C10L 10/00, C10L 10/02, C10L 10/12

(54) **RUßARME DIESELKRAFTSTOFFE, ENTHALTEND EINEN KRAFTSTOFFZUSATZ, UND DEREN VERWENDUNG ZUR VERMINDERUNG DER RUßBILDUNG BEI DER VERBRENNUNG VON DIESELKRAFTSTOFFEN**
LOW-SOOT DIESEL FUEL CONTAINING A FUEL ADDITIVE, AND ITS USE IN THE REDUCTION OF SOOT IN DIESEL FUEL COMBUSTION
CARBURANTS DIESEL PAUVRES EN SUIE CONTENANT UN ADDITIF DE CARBURANT, ET L'UTILISATION DE CES CARBURANTS DIESEL POUR LA REDUCTION DE LA FORMATION DE SUIE LORS DE LA COMBUSTION DES CARBURANTS DIESEL

(30) Priorität: 09.07.2008 DE 102008032254
(43) Veröffentlichungstag der Anmeldung: 13.01.2010
(73) Patentinhaber: MAN Truck & Bus AG, 80995 München (DE)
(72) Erfinder: Jacob, Eberhard, 82152 Krailing (DE)
(74) Vertreter: Held, Stephan

(56) Entgegenhaltungen:
- EP-A1- 0 014 992
- EP-A1- 0 861 882
- EP-A1- 0 903 395
- EP-A2- 1 178 101
- DE-T2- 69 733 363
- GB-A- 565 465
- GB-A- 1 246 853
- US-A- 3 594 138
- US-A- 5 425 790
- DATABASE WPI Section Ch, Week 198527 1985 Thomson Scientific, London, GB; Class A10, AN 1985-161467 XP002594299 "Fuel composition for diesel engines-comprises light oil blended with polyoxyalkylene compound" & JP 59 232176 A (NIPPON OIL KK) 26. Dezember 1984 (1984-12-26)

## Beschreibung

Die Erfindung betrifft rußarm verbrennende Dieselkraftstoffe, die zumindest einen Kraftstoffzusatz enthalten. Weiterhin betrifft die Erfindung deren Verwendung zur Verminderung der Rußbildung bei der Verbrennung von Dieselkraftstoffen.

Aufgrund des in den letzten Jahren stark ansteigenden Bedarfs an Öl und der damit verbundenen starken Preissteigerung haben synthetische Kraftstoffe und Kraftstoffe aus nachwachsenden Rohstoffen immer größere Bedeutung erlangt. Solche Kraftstoffe bestehen in der Regel entweder aus Kohlenwasserstoffen, die z.B. mit Hilfe der Fischer-Tropsch-Synthese aus Rohstoffen wie Gas, Kohle und Pflanzenresten hergestellt werden, oder aus Alkoholen, die z.B. aus Zuckerrohr durch Vergärung gewonnen werden können. Kohlenwasserstoff-Kraftstoffe werden in der Regel mit Hilfe der XTL-Technologie hergestellt, wobei X ein Platzhalter für Gas (G), Kohle (C) oder Biomasse (B) ist. Die Buchstaben T und L bedeuten in diesem Zusammenhang, dass das Ausgangsprodukt in eine Flüssigkeit umgewandelt wird (to liquids). Die XTL-Technologie basiert häufig auf der Fischer-Tropsch-Synthese bei niedriger Temperatur und liefert einen flüssigen Kraftstoff als Produkt.

Auf diese Weise synthetisch hergestellte XTL-Dieselkraftstoffe führen gegenüber Mineralöl basierenden Kraftstoffen zu einer um etwa 20 % rußärmeren Verbrennung (J. Krahl et.al., 5th Internat. Colloquium Fuels, Jan.12-13,2005, Edt.: W.J. Bartz, TAE Ostfildern, S.207/212). Eine solche rußärmere Verbrennung ist besonders im innerstädtischen Verkehr erwünscht und wird derzeit und in naher Zukunft durch die maßgeblichen Abgasnormen z.B. bei den Nutzfahrzeugmotoren gemäß EU V (EU-Richtlinie 2006/51/EC) und EU VI (EU-Richtlinie erscheint 2009), gesetzlich eingeschränkt. Eine analoge Gesetzgebung existiert in USA und Japan. Weiterhin erlauben es solche Dieselkraftstoffe, die AGR-Raten (AGR=Abgasrückführung) der Dieselmotoren deutlich zu erhöhen, um so die NOₓ Emissionen abzusenken, ohne dass die Rußemission und der Kraftstoffverbrauch ansteigen. XTL-Kraftstoffe bestehen aufgrund der Herstellungstechnik über die Fischer-Tropsch-Synthese fast ausschließlich aus aromatenfreien Alkanen, deren Dichte mit 0,735 g/ml (Hersteller: Shell) und 0,765 (Hersteller: Sasol) jedoch um 7,6 bis 13 % niedriger ist als die Norm für Dieselkraftstoffe vorschreibt (DIN EN 590, Ausgabe 3.2004 erfordert eine Dichte von 0,820 - 0,845 g/ml). Der Siedebeginn eines solchen Kraftstoffs liegt bei ca. 170°C, das Siedeende bei ca. 330°C. Ein Nachteil bei der Herstellung solcher Kraftstoffe ist ebenfalls, dass bei der Fischer-Tropsch-Synthese überwiegend ein Rohprodukt aus geradkettigen n-Alkanen mit bis zu 60 Kohlenstoffatomen entsteht, die in einem nachfolgenden Crackungs- und Isomerisierungsschritt partiell zu kurzkettigen n-Alkanen und Isoalkanen umgesetzt werden müssen. Dieser weitere Schritt ist erforderlich, weil langkettige n-Alkane in der Regel hohe Festpunkte aufweisen, was die Fließfähigkeit der Kraftstoffe negativ beeinflusst, und bei kalten Temperaturen, wie beispielsweise im Winter, zu einer Verstopfung der Kraftstofffilter führen kann. Durch die Beimischung von Isoalkanen zu der Fraktion von n-Alkanen kann eine Filtrationsfähigkeit auch in der Kälte (Cold Filter Plugging Point, CFPP nach DIN EN 590 im Winter: -20°C) gewährleistet werden, weil Isoalkane in der Regel geringere Festpunkte haben und so die Fließfähigkeit des Gemischs verbessert wird. Neben dem notwendigen Isomerisierungsschritt hat dieses Vorgehen jedoch noch einen weiteren Nachteil. Die Beimischung von Isoalkanen zu den n-Alkanen führt auch zu einem Absinken der Cetanzahl des Kraftstoffs, so dass sich die Zündfähigkeit des Fischer-Tropsch-Kraftstoffs ebenfalls vermindert.

Auch durch XTL-Dieselkraftstoffe lässt sich die Rußentwicklung bestenfalls halbieren. Alternativ zu deren Verwendung wurde bereits mehrfach nachgewiesen, dass sich eine deutliche Verminderung der Rußbildung auch durch sauerstoffhaltige Kraftstoffzusätze erzielen lässt. Solche Zusätze haben den Vorteil, dass sie zu einer Absenkung der mittleren Verbrennungstemperatur im Zylinder führen und den Anteil an vorgemischter Verbrennung erhöhen. Unter vorgemischten Verbrennung versteht man die Verbrennung eines homogenisierten Gemisches aus verdampften Kraftstoff und Luft im Gegensatz zur Diffusionsverbrennung (Inhomogene Verbrennung von Kraftstofftröpfchen unter Rußbildung). Bisher sind überwiegend Oxygenate als Kraftstoffzusätze erprobt und verwendet worden, bei denen die Oxidationszahl der Kohlenstoffatome, die gebundene Sauerstoffatome enthalten, größer als +1 ist. Insbesondere wurden Carbonate z.B. Dimethylcarbonat (DMC) und Ester z.B. Dibutylmaleat (DBM) und Fettsäuremethylester (FAME) verwendet, die Carbonylgruppen enthalten. Weiterhin wurden Acetale und Polyacetale z.B. Butylal und Methylal mit einem -C-O-C-O-C- Grundgerüst verwendet, bei dem das zentrale C-Atom an zwei benachbarte O-Atome gebunden ist

(A. Bertola, K. Boulouchos, SAE Paper 2000-01-2885). In diesen Fällen sind die Oxidationsstufen des Sauerstoff tragenden C-Atoms mit ≥+2 bereits sehr hoch was zu einer entsprechenden Verminderung des Brennwertes führt. Bei Estern mit -C=O(-OR)-Gruppen führt deren Verbrennung zu einer Decarboxylierung unter lokaler CO₂-Abspaltung, so dass der enthaltende Sauerstoff wenig zur Absenkung der Rußbildung beitragen kann. Die Verwendung von solchen Fettsäuremethylestern (FAME nach EN 14214:2003) als Kraftstoff, die ca. 11 % Sauerstoff enthalten, führt zur Absenkung der Partikelemissionen gegenüber Dieselkraftstoff von 40 - 60 % (J. Krahl et.al., 5th Internat. Colloquium Fuels, Jan. 12-13, 2005, Edt.: W.J. Bartz, TAE Ostfildern, S.207/212).

Darüber hinaus wurden ebenfalls Dialkylether und andere Monoether mit 2 - 24 C-Atomen (WO 1995/025153 sowie US 5 520 710), sowie Ethylen- und Diethylenglykol-Dimethylether (SAE Paper 2000-01-2886) als Kraftstoffzusätze für Dieselkraftstoffe beschrieben. Die beschriebenen Etheroxygenate haben jedoch in der Regel entweder nur einen geringen Sauerstoffgehalt bei akzeptablen Kochpunkten, oder bei hohem Sauerstoffgehalt einen sehr niedrigen Kochpunkt, wie etwa Dimethylether oder Diethylether, was deren Verwendung in Kraftstoffen problematisch macht. Hinzu kommt dass viele niedermolekulare Ether eine ausgeprägte Neigung zur Bildung von Peroxiden aufweisen, so dass ihre Verwendung in der Praxis nicht zielführend ist. Die bisher beschriebenen Diethylenglykol-Dialkylether, insbesondere Cetaner^{®}, ein Gemisch aus 20% 1,2-Dimethoxyethan und 80% Diethylenglykoldimethylether, weisen eine stark rußsenkende Wirkung auf. Bei beiden Komponenten von Cetaner^{®} handelt es sich jedoch um ausgesprochen giftige Stoffe, deren allgemeine Verwendung als Kraftstoff oder Kraftstoffzusatz nicht genehmigungsfähig ist. Ein weiterer Nachteil ist, dass beide Substanzen relativ leicht flüchtig sind, was im Zusammenhang mit ihrer Giftigkeit zusätzlich problematisch ist.

Alkohole eignen sich ebenfalls weniger als Kraftstoffsätze, weil sie entweder sehr niedrige Cetanzahlen aufweisen (wie Ethanol oder Methanol), oder aber bei akzeptablen Cetanzahlen schon zu hohe Festpunkte und nur einen geringen Sauerstoffgehalt haben. Bei den niedermolekularen Alkoholen (1-4 Kohlenstoffatome) kommt hinzu, dass sie nur schlecht oder gar nicht mit Dieselkraftstoffen mischbar sind (Nylund et al. "Alcohols /Ethers as Oxygenates in Diesel Fuel", Report TEC 3/2005).

Die GB 565 465 A offenbart einen Dieselkraftstoff, enthaltend Polyethylenglykoldialkylether und einen Dieselkraftstoff, enthaltend eine Mischung von Tetraethylenglykoldialkylether und Diethylenglykoldiethylether mit einer hohen Zündfähigkeit. Die EP 0 014 992 A1 beschreibt Dieselkraftstoffe, enthaltend einen Polyether, Ethanol und/oder Methanol, und Dieselkraftstoffe auf Mineralbasis, die unter sehr geringer Rußbildung verbrennen. Die GB 1 246 853 A offenbart einen Kraftstoff mit reduzierten Raucheigenschaften, umfassend einen Dieselkraftstoff gemischt mit einem Ether. In der EP 0 903 395 A1 wird eine Dieselkraftstoffzusammensetzung zur Cetanzahlerhöhung, enthaltend Dimethoxypropan und gegebenenfalls höhere Dialkoxyalkane, offenbart. Die EP 1 178 101 A2 offenbart einen Kraftstoff auf Basis einer Ethylenglykolverbindung gemischt mit einem flüssigen Kohlenwasserstoff. Die US 3 594 138 A offenbart eine Kraftstoffzusammensetzung, umfassend einen flüssigen Kohlenwasserstoff, ein Gruppe-II-Metallsalz, eine Alkansäure und einen Alkylether. Die JP 59 232176 A beschreibt Kraftstoffe für Dieselmotoren, enthaltend Polyether, die unter verminderter Rußbildung verbrennen. In der EP 0 861 882 A1 werden Kraftstoffzusammensetzungen für Dieselmotoren offenbart, die als Hauptkomponente ein Mineralöl und außerdem Dialkylphtalat-Verbindungen und Glykolether umfassen. Die US 5 425 790 A offenbart Kraftstoffzusammensetzungen bestehend aus Kohlenwasserstoffen, Aromaten und Polyethern. DE 697 33 363 T2 beschreibt Dieselkraftstoffzusätze (Additive), welche ein Polyetherderivat umfassen und der Verringerung der Emissionen von weißem Rauch dienen.

Der Erfindung liegt daher die Aufgabe zugrunde, die eingangs beschriebenen Dieselkraftstoffe so weiterzuentwickeln, dass die Nachteile bekannter Dieselkraftstoffe weitgehend ausgeschlossen werden. Dabei sollen die Dieselkraftstoffe insbesondere eine verminderte Rußbildung aufweisen und zu einer Absenkung der Verbrennungstemperatur und damit der NOₓ-Bildung führen sowie im Wesentlichen frei von giftigen Bestandteilen sein. Ferner sollen die im Dieselkraftstoff zur Rußverminderung bei der Verbrennung enthaltenen Zusatzstoffe einen möglichst hohen Sauerstoffgehalt aufweisen. Der Sauerstoffgehalt des Kraftstoffs sollte andererseits gerade so niedrig gehalten werden, wie es die rußsenkende Wirkung erfordert, um einen möglichst geringen volumetrischen Brennwertverlust gegenüber Dieselkraftstoff nach DIN EN 590 zu ermöglichen. Die Siedepunkte der verwendeten Zusatzstoffe sind vorzugsweise so zu wählen, dass sie den Anforderungen der internationalen Normung für Dieselkraftstoffe (z.B. dürfen nach DIN EN 590 nur 5% der Komponenten höher als 360°C sieden) entsprechen.. Ferner soll der Dieselkraftstoff ein gutes Kälteverhalten (CFPP nach der Prüfmethode EN 116 in der DIN EN 590) besitzen und damit eine gute Filtrationsfähigkeit in der Kälte ermöglichen. Der Dieselkraftstoff sollte sich vorzugsweise den Dichteanforderungen der Norm EN 590 nähern. Schließlich sollten die Zündeigenschaften der Dieselkraftstoffe auf hohem Niveau (Cetanzahl >50) verbleiben. Der Flammpunkt sollte wie bei Dieselkraftstoff <55°C betragen.

Erfindungsgemäß wird diese Aufgabe dadurch gelöst, dass ein Dieselkraftstoff, enthaltend einen Kraftstoffzusatz, umfassend zumindest ein Poly-oxa-alkan der allgemeinen Formel (I):

R¹(-O-CH₂-CHR²)ₘ-O-R³ (I),

wobei R¹ ein geradkettiger oder verzweigter Alkylrest ist, R² ein geradkettiger oder verzweigter Alkylrest oder H ist, R³ ein geradkettiger oder verzweigter Alkylrest ist, und wobei der Kraftstoffzusatz frei von giftigen Bestandteilen ist, wobei unter giftig giftig nach der Gefahrstoffverordnung (GefStoffV 23.12.2004, BGBI. I S. 3758) verstanden wird, und wobei der Dieselkraftstoff 5 - 20 Vol.-% Fettsäuremethylester (FAME) enthält, und wobei m ≥ 4 ist, und wobei der Dieselkraftstoff bis zu 10 Vol.% Poly-oxa-alkan enthält.

Der Begriff "zumindest ein Poly-oxa-alkan" schließt Gemische von Poly-oxa-alkanen ausdrücklich ein.

Unter giftig wird giftig nach der Gefahrstoffverordnung (GefStoffV 23.12.2004, BGBI. I S 3758) verstanden. Beispielsweise enthält der erfindungsgemäße Dieselkraftstoff keine Polyethylenglykoldimethylether der Formel CH₃O(C₂H₄O)ₙCH₃ mit n = 1-3. Giftige Bestandteile sollen auch teratogene Bestandteile umfassen.

Die erfindungsgemäßen Dieselkraftstoffe weisen eine deutlich verminderte Rußbildung auf.

Des Weiteren führt der Kraftstoffzusatz in Verbindung mit einem Dieselkraftstoff, insbesondere einem hydrierten Pflanzenöl, vorzugsweise NexBTL, oder einem XTL-Dieselkraftstoff, zu einer Erhöhung der Dichte und damit einer Kompensation der volumetrischen Heizwertverminderung, die beim Ersatz von CH₂ Gruppen in langkettigen Alkanen durch -O-Gruppen eintritt.

Ferner wird der Luftbedarf des Motors bis zu einem Drittel abgesenkt. Dies hat eine Reihe von Vorteilen: Der Zylinderfüllungsgrad (Quotient aus Ladedruck und Luftdruck) kann bis zu einem Drittel gegenüber einem Motorenbetrieb mit XTL-Kraftstoff verringert werden. Entsprechend sinkt der Aufwand für die Aufladung (Kompression) der Ladeluft, was dazu führt, dass auf eine teure zweistufige Aufladung verzichtet werden kann und eine billigere einstufige Aufladegruppe eingesetzt werden kann. Weiterhin ist die produzierte Abgasmenge ebenfalls um ca. ein Drittel niedriger wenn der Luftbedarf zur dieselmotorischen Verbrennung um ein Drittel niedriger ist. Die katalytische Abgasnachbehandlung spart dann fast ein Drittel an Katalysatorvolumen und kann intensiviert und vereinfacht werden.

Die Poly-oxa-alkane leiten sich von Alkanen ab, in denen mehrere CH₂-Gruppen durch Sauerstoffatome ersetzt sind.

Der Rest R¹ bezeichnet bevorzugt einen Alkylrest mit einer Kettenlänge von 1 - 4 Kohlenstoffatomen, besonders bevorzugt einen geradkettigen Alkylrest, da solche die Cetanzahlen der Oxygenate ansteigen lassen. Methyl-, Ethyl und n-Butylreste können auch biogen hergestellt werden. Dies ist eine Möglichkeit die Bioalkohole Methanol, Ethanol und n-Butanol einer Veredlung zuzuführen, da deren direkter Einsatz als Dieselkraftstoffe insbesondere durch deren geringe Zündfähigkeit sehr erschwert ist. Die Cetanzahlen von Methanol, Ethanol und n-Butanol liegen bei 3, 8 bzw. 17.

Der Rest R² bezeichnet bevorzugt einen geradkettigen oder verzweigten Alkylrest mit 1 - 4 Kohlenstoffatomen oder H, besonders bevorzugt einen geradkettigen Alkylrest oder H. Der

Rest R² enthält, besonders bevorzugt 0 bis 2 Kohlenstoffatome und ganz besonders bevorzugt 0 bis 1 Kohlenstoffatome. Wenn der Rest R² keine Kohlenstoffatome enthält ist R² = H.

Aus Kostengründen ist R² vorzugsweise H.

Der Rest R³ bezeichnet ebenfalls bevorzugt einen geradkettigen oder verzweigten Alkylrest mit 1 - 4 Kohlenstoffatomen, besonders bevorzugt eine geradkettige Alkylrest oder H.

In einer weiteren bevorzugten Ausführungsform sind R¹ und R³ ein Methyl-, ein Ethyl- und/oder ein Butylrest. Der Einsatz derartiger Verbindungen führt zu einer verbesserten Löslichkeit des Poly-oxa-alkans im Dieselkraftstoff, d. h. die Mischbarkeit wird erhöht.

m ist, wie erwähnt, ≥ 4, insbesondere 4 - 16 und besonders bevorzugt 4 bis 12. Derartige Verbindungen sind besonders kostengünstig.

Das Poly-oxa-alkan ist bevorzugt frei von Kohlenstoffatomen mit einer Oxidationszahl > +1, besonders bevorzugt frei von Kohlenstoffatomen mit einer Oxidationszahl > 0.

In einer bevorzugten Ausführungsform ist das zumindest eine Poly-oxa-alkan ein Polyalkylenglykoldiethylether, insbesondere ein Polyethylenglykoldimethylether der allgemeinen Formel CH₃O(C₂H₄O)ₘCH₃ ist, wobei m=4 oder ein Gemisch von m=4 bis m=12, vorzugsweise von m=4 bis m=8, ist.

In einer weiteren bevorzugten Anfertigungsform wird der Polyalkylenglykoldialkylether ausgewählt aus der Gruppe bestehend aus Tetraethylenglykolethylmethylether, Tetraethylenglykolbutylmethylether, Dipropylenglykoldimethylether, und Polypropylenglykoldimethylether mit 4-5 Propyleneinheiten.

Besonders bevorzugt ist das Poly-oxa-alkan ein Polyethylenglykoldibutylether, insbesondere ein Polyethylenglykoldibutylether mit einem mittleren Molekulargewicht von etwa 300, wie Polyglykol BB 300 (erhältlich von Clariant Produkte GmbH). Mit diesem Poly-oxa-alkan ist die Formulierung von Dieselkraftstoffen möglich, die bei entsprechend hohem Gehalt den Dichteanforderungen der DIN EN 590 genügen.

Der Siedepunkt des Poly-oxa-alkans liegt vorzugsweise zwischen etwa 100°C und etwa 450°C, besonders bevorzugt zwischen etwa 150 und etwa 375°C und ganz besonders bevorzugt zwischen etwa 170 und etwa 330°C. Wenn der Siedepunkt des Polyoxaalkans gleich oder weniger also ca. 330 °C ist, wird dadurch der Anteil der vorgemischten, rußarmen Verbrennung erhöht und gleichzeitig der Anteil der rußbildenden Diffusionsverbrennung der nicht verdampfbaren Kraftstofftröpfchen erniedrigt.

In einer weiteren bevorzugten Ausführungsform hat das Poly-oxa-alkan einen Schmelzpunkt von weniger als etwa -10°C, vorzugsweise von weniger als etwa -20°C. Dies hat den Vorteil, dass der in der Norm DIN EN 590 geforderte CFFP-Wert beim Mischen mit n-Alkanen (hoher Festpunkt) erreicht werden kann.

In einer weiteren bevorzugten Ausführungsform hat das Poly-oxa-alkan eine Dichte von etwa 0,8 bis etwa 1,1 g/ml, bevorzugt von etwa 0,85 bis etwa 1.0 g/ml. Eine hohe Dichte hat den Vorteil, dass dadurch die eventuell niedrigere Dichte eines Dieselkraftstoffs ausgeglichen werden kann, so dass der erfindungsgemäße Dieselkraftstoff die EN 590 Norm erfüllt oder sich dieser Norm annähert.

In einer weiteren bevorzugten Ausführungsform ist der Flammpunkt des Poly-oxa-alkans größer als etwa 55°C. Dies hat den Vorteil, dass die DIN EN 590 erfüllt wird.

Als Ausgangssubstanz für den erfindungsgemäßen Dieselkraftstoff kann jeder Dieselkraftstoff verwendet werden. Bevorzugt ist der verwendete Dieselkraftstoff jedoch im Wesentlichen frei von aromatischen Bestandteilen, da solche Bestandteile in der Regel für eine verstärkte Rußbildung verantwortlich sind. Besonders bevorzugt werden als Dieselkraftstoffe hydriertes Pflanzenöl, insbesondere NexBTL, oder XTL-Dieselkraftstoffe verwendet. XTL, wie hier verwendet, soll Kraftstoffe umfassen, die über ein *gas to liquids* (GTL) *coal to liquids* (CTL) oder *biomass to liquids* (BTL) -Verfahren hergestellt wurden. Am meisten bevorzugt ist die Verwendung von GTL-Dieselkraftstoff.

Der verwendete Dieselkraftstoff hat bevorzugt eine Dichte von etwa 0,7 bis etwa 0,8 g/ml, um die Dichte nicht zu stark unter den genormten Wert von 0,82 g/ml absinken zu lassen und damit auch der volumetrische Heizwert nur geringfügig absinkt.

Die erfindungsgemäßen, d. h. Kraftstoffzusatz enthaltenden, Dieselkraftstoffe weisen bevorzugt eine Dichte von etwa 0,8 bis etwa 0,845 g/ml auf, um die Norm (EN 590) annähernd zu erfüllen.

Der erfindungsgemäße Dieselkraftstoff ist bevorzugt im Wesentlichen frei von Komponenten mit einem Siedepunkt von über etwa 450°C, um die Dieselkraftstoffnormung bezüglich des Siedeverhaltens zu erfüllen.

Vorzugsweise enthält der erfindungsgemäße Dieselkraftstoff weniger als 5 Vol.% Komponenten mit einem Siedepunkt von über etwa 360°C (EN590).

Der Anteil des Poly-oxa-alkans im erfindungsgemäßen Dieselkraftstoff beträgt bis 10 Vol.%, und besonders bevorzugt bis 5 Vol.%. Umso niedriger der Anteil des Zusatzstoffes ist, umso kostengünstiger ist der erfindungsgemäße Dieselkraftstoff. Zudem fällt die Heizwertabsenkung des erfindungsgemäßen Dieselkraftstoffs umso geringer aus.

Der erfindungsgemäße Dieselkraftstoff enthält 5 bis 20 Vol.% Fettsäuremethylester (FAME). Dies hat den Vorteil, dass die biogenen Bestandteile des Dieselkraftstoffes erhöht werden, was im Übrigen in vielen Ländern gesetzlich vorgeschrieben ist. Darüber hinaus besitzt FAME die Eigenschaft, als Lösungsvermittler zu dienen. Dies hat den Vorteil, dass mehr Poly-oxa-alkan der allgemeinen Formel (I) in dem Dieselkraftstoff in Lösung gebracht werden kann. Vorzugsweise enthält der erfindungsgemäße Dieselkraftstoff 5 bis 10 Vol.% FAME. Dies hat den Vorteil, dass dadurch bis zu 10 Vol.% Poly-oxa-alkan, insbesondere Polyethylenglykoldimethylether der allgemeinen Formel CH₃O(C₂H₄O)ₘCH₃, wobei m = 4 bis m = 8, ist, in Lösung gebracht werden können.

Die vorliegende Erfindung betrifft auch die Verwendung eines Dieselkrafstoffes zur Verminderung der Rußbildung bei der Verbrennung von Dieselkraftstoffen.

Bei der Verwendung kann insbesondere auch jeder der vorgenannten Dieselkraftstoffe verwendet werden. Der verwendete sondere auch jeder der vorgenannten Dieselkraftstoffe verwendet werden. Der verwendete Dieselkraftstoff ist jedoch bevorzugt ein Kraftstoff, der frei von aromatischen Bestandteilen ist, und besonders bevorzugt ein hydriertes Pflanzenöl, insbesondere NexBTL, oder ein XTL-Dieselkraftstoff.

Außerdem offenbart wird ein Verfahren zur Homogenisierung von Dieselkraftstoff/AlkanolGemischen, das die Beimischung von Poly-oxa-alkanen der allgemeinen Formel (I) als Lösungsvermittler und Cetanzahlverbesserer umfasst, wobei die gleichen Einschränkungen für R¹, R² und R³, m und den Kraftstoffzusatz gelten sollen wie vorstehend für Dieselkraftstoffe beschrieben. Bei der Anwendung des Verfahrens kann auch jeder der vorgenannten Dieselkraftstoffe verwendet werden.

"Homogenisierung", wie hier verwendet, beschreibt die Umwandlung eines mehrphasigen Gemischs in ein Gemisch mit nur einer Phase. Der dabei verwendete Alkohol ist bevorzugt ein primärer Alkohol, besonders bevorzugt ein primärer Alkohol mit 1 bis 6 Kohlenstoffatomen und am meisten bevorzugt Ethanol oder n-Butanol. Ethanol ist ein Alternativkraftstoff zu Mineralöl basierenden Kraftstoffen, der kostengünstig aus organischen Ausgangsstoffen durch Vergärung hergestellt werden kann. n-Butanol hat den Vorteil, dass es zukünftig nach einem biochemischen Verfahren aus Cellulose hergestellt werden kann und damit nicht in Konkurrenz zur Nahrungsmittelherstellung steht.

Dieselkraftstoff/Alkanol-Gemische sind im Hinblick auf die zunehmende Knappheit von auf Mineralöl basierenden Kraftstoffen interessant, weil insbesondere Ethanol durch Vergärung aus nachwachsenden Rohstoffen gewonnen werden kann. Solches Bio-Ethanol kann beispielsweise in Brasilien sehr kostengünstig erzeugt werden und durch Beimischung zu konventionellem Dieselkraftstoff die Gesamtkraftstoffmenge erhöhen.

Als Zwei-Komponenten-Gemisch können Dieselkraftstoff/Alkanol-Gemische aber in der Regel nicht als Kraftstoff verwendet werden, weil die beiden Komponenten nicht oder nur in geringen Anteilen miteinander mischbar sind. Dies gilt im besonderen Maße für die niedermolekularen Alkanole Methanol und Ethanol. Durch die Beimischung von Poly-oxa-alkanen der allgemeinen Formel (I) können jedoch Dieselkraftstoff/Alkanol-Gemische hergestellt werden, die bei der Verwendungstemperatur einphasig sind und die gleichzeitig die Beimischung großer Mengen Alkanol zum Dieselkraftstoff erlauben. In solchen drei Komponentengemischen von Dieselkraftstoff/Alkanol und Zusatzstoff, beträgt die Menge an beigefügtem Zusatzstoff bevorzugt mindestens etwa 4 %, besonders bevorzugt mindestens etwa 5 bis 11 %. Die Menge der Alkanol Komponente beträgt in der Regel etwa ≥ 10 %, bevorzugt etwa ≥ 20 % und am meisten bevorzugt etwa ≥ 30 %.

Im Folgenden wird die Erfindung anhand von Beispielen weiter illustriert. Die Beispiele sollen jedoch in keiner Weise limitierend oder beschränkend für die vorliegende Erfindung sein.

### Beispiel 1

Erzeugung einer stabilen Lösung von GTL-Dieselkraftstoff und Oxygenat.

Als GTL-Kraftstoff wurde GTL von Sasol/FM/Nr. 243 mit einer Dichte bei 20°C von 0,7656 g/cm² verwendet. Der Sauerstoffgehalt in der Endmischung betrug 11 Gew.-%. Die Dichten der jeweiligen Gemische sind in Tabelle 1 angegeben.

**Tabelle 1**

| | Dieselkraftstoff (%m/m) | Glyme (%m/m) | Sauerstoff (%m/m) | Dichte bei 20°C (g/cm³) |
|---|---|---|---|---|
| Diethylenglykolethylmethylether | 66,46 | 33,54 | 11,0 | 0,8071 |
| Diethylenglykoldiethylether | 62,84 | 37,16 | 11,0 | 0,8083 |
| Dipropylenglykoldimethylether | 62,84 | 37,16 | 11,0 | 0,8078 |
| Tetraethylenglykoldimethylether | 69,44 | 30,56 | Maximale Löslichkeit 6 % | |
| Polyglykol BB 300 | 55,47 | 44,53 | 11,0 | 0,8253 |
| Diethylenglykoldibutylether | 50,00 | 50,00 | 11,0 | 0,8176 |
| Polyglykol DME 250 / DME 500 (1:4) | 69,53 | 30,47 | Maximale Löslichkeit 2 % | |

Polyglykol BB 300 ist ein Polyethylenglykoldibutylether mit einem mittleren Molekulargewicht von etwa 300 (Hersteller Clariant Produkte GmbH, 84504 Burgkirchen).
Polyglykol DME 250 bzw. DME 500 sind Polyethylenglykoldimethylether mit einem mittleren Molekulargewicht von etwa 250 bzw. 500 (Hersteller Clariant Produkte GmbH, 84504 Burgkirchen).

Aus Tabelle 1 ist ersichtlich, dass sich durch die Beimischung von Poly-oxa-alkanen zu GTL-Dieselkraftstoffen Dieselkraftstoffe herstellen lassen, die eine deutlich höhere Dichte aufweisen als reine GTL-Dieselkraftstoffe. Im Fall von Polyglykol BB 300 erfüllt das Dieselkraftstoff/Glyme-Gemisch auch die Dichtekriterien der EN 590 Norm. Es zeigt sich weiterhin, dass Tetraethylenglykoldimethylether sowie Polyglykol DME 250/DME 500-Gemische nicht zur Formulierung von Dieselkraftstoffen mit einem Sauerstoffgehalt von 11 % geeignet sind. Beide Zusatzstoffe weisen Sauerstoffgehalte von etwa 36 % auf, was dazu führt, dass die Mischbarkeit mit unpolarem GTL-Dieselkraftstoff herabgesetzt ist.

### Beispiel 2

An einem MAN-Einzylinder-Forschungsmotor mit einem Hubvolumen von 1,75 I, einer Motorleistung von 55 kW, einem Common Rail Einspritzsystem (Raildruck 1800 bar), einer Verdichtung von 20,5, einem Einspritzbeginn vor dem oberen Todpunkt von - 8° Kurbelwinkel und einer AGR-Rate von 20 % wurde eine Kraftstoffmischung aus 95 Vol.% Dieselkraftstoff nach EN 590 und 5 Vol.% Tetraethylenglykoldimethylether getestet.

Die Ergebnisse sind in nachstehender Tabelle 2 zu entnehmen. Als Vergleich diente reiner Dieselkraftstoff nach EN 590.

**Tabelle 2**

| Betriebspunkt | BP 1 | BP 2 | BP 3 | BP 4 |
|---|---|---|---|---|
| Rußminderung (NOx-Emissionsniveau konstant) % | -41,2 | -53,1 | -52,9 | -27,4 |
| Drehzahl U/min | 914 | 1542 | 1542 | 1800 |
| Drehmoment Nm | 75 | 200 | 270 | 140 |
| Mitteldruck bar | 6,3 | 15,7 | 20,7 | 11,7 |
| Luftzahl | 3,1 | 1,35 | 1,35 | 1,9 |

Dieser Versuch zeigt, dass der Zusatz von Tetraethylenglykoldimethylether zu einer deutlichen Rußminderung führt, die umso höher ausfällt je niedriger der Luftüberschuss bei der Verbrennung ist (siehe Luftzahl in Tabelle 2).

### Beispiel 3

Es wurden mehrere Dieselkraftstoff/Ethanol-Mischungen mit Poly-oxa-alkanen als Lösungsvermittler hergestellt. Dazu wurden Diesel/Ethanol-Mischungen mit einem möglichst hohen Ethanolanteil von ≥ 30 Gew.-% hergestellt. Als Dieselkraftstoff wurden GTL von Sasol/FM-Nr. 243 mit einer Dichte bei 20°C von 0,7656 g/cm² sowie Aral Ultimate mit einer Dichte bei 20° von 0,8236 g/cm² und Ethanol mit einer Dichte bei 20° von 0,7893 g/cm² verwendet. Die Dichten sowie die entsprechenden Sauerstoffgehalte der entsprechenden Mischungen sind in Tabelle 2 angegeben.

**Tabelle 3**

| | | Diesel (%m/m) | Glyme (%m/m) | Ethanol (%m/m) | Sauerstoff (%m/m) | Dichte bei 20°C (g/cm³ |
|---|---|---|---|---|---|---|
| GTL-Diesel | Diethylenglykoldibutylether | 68,3 | 0,7 | 31,0 | nicht mischbar | |
| | | 65,6 | 3,5 | 31,0 | nicht mischbar | |
| | | 62,1 | 6,9 | 31,0 | 12,3 | 0,7776 |
| | Polyglykol BB 300 | 65,6 | 3,5 | 31,0 | nicht mischbar | |
| | | 62,1 | 6,9 | 31,0 | 12,5 | 0,7797 |
| Aral UltiMate Diesel | Diethylenglykoldibutylether | 65,5 | 3,5 | 31,0 | nicht mischbar | |
| | | 62,1 | 6,9 | 31,0 | 12,3 | 0,8147 |
| | Polyglykol BB 300 | 65,6 | 3,5 | 31,0 | nicht mischbar | |
| | | 62,1 | 6,9 | 31,0 | 12,5 | 0,8170 |
| | - | 83,3 | - | 16,7 | nicht mischbar | |

Aus Tabelle 3 wird ersichtlich, dass sich stabile Dieselkraftstoff/Ethanol-Mischungen bei Verwendung von relativ geringen Mengen an Poly-oxa-alkan herstellen lassen.

## Patentansprüche

1. Dieselkraftstoff, enthaltend einen Kraftstoffzusatz, umfassend zumindest ein Poly-oxaalkan der allgemeinen Formel (I):
R¹(-O-CH₂-CHR²)ₘ-O-R³ (I),
wobei R¹ ein geradkettiger oder verzweigter Alkylrest ist, R² ein geradkettiger oder verzweigter Alkylrest oder H ist, R³ ein geradkettiger oder verzweigter Alkylrest ist, und wobei der Kraftstoffzusatz frei von giftigen Bestandteilen ist, wobei unter giftig giftig nach der Gefahrstoffverordnung (GefStoffV 23.12.2004, BGBI. I S. 3758) verstanden wird, und wobei der Dieselkraftstoff 5 - 20 Vol.-% Fettsäuremethylester (FAME) enthält, und wobei m ≥ 4 ist, und wobei der Dieselkraftstoff bis zu 10 Vol.% Poly-oxa-alkan enthält.

2. Dieselkraftstoff nach Anspruch 1, wobei der Dieselkraftstoff bis zu 5 Vol.% Poly-oxa-alkan enthält.

3. Dieselkraftstoff nach einem der vorangehenden Ansprüche, wobei m 4 - 16, und besonders bevorzugt 4 - 12, ist.

4. Dieselkraftstoff nach Anspruch 3, wobei R² H ist.

5. Dieselkraftstoff nach einem der vorangehenden Ansprüche, wobei R¹ und R³ ein Methyl-, ein Ethyl- und/oder ein Butylrest sind.

6. Dieselkraftstoff nach einem der vorangehenden Ansprüche, wobei der Dieselkraftstoff ein hydriertes Pflanzenöl, insbesondere NexBTL, oder ein XTL-Dieselkraftstoff ist.

7. Dieselkraftstoff nach einem der vorangehenden Ansprüche, wobei das Poly-oxa-alkan frei von Kohlenstoffatomen mit einer Oxidationszahl > +1 ist.

8. Dieselkraftstoff nach einem der vorangehenden Ansprüche, wobei das zumindest eine Poly-oxa-alkan ein Polyalkylenglykoldialkylether ist.

9. Dieselkraftstoff nach Anspruch 8, wobei der Polyalkylenglykoldialkylether ein Polyethylenglykoldimethylether der allgemeinen Formel CH₃O(C₂H₄O)ₘCH₃ ist, wobei m=4 oder ein Gemisch von m=4 bis m=12, vorzugsweise von m=4 bis m=8, ist.

10. Dieselkraftstoff nach Anspruch 8, wobei der Polyalkylenglykoldialkylether aus der Gruppe bestehend aus Tetraethylenglykolethylmethylether, Tetraethylenglykolbutylmethylether, und Polypropylenglykoldimethylether mit 4-5 Propyleneinheiten, ausgewählt ist.

11. Verwendung eines Dieselkraftstoffes nach einem der vorangehenden Ansprüche zur Verminderung der Rußbildung bei der Verbrennung von Dieselkraftstoffen.

## Claims

1. A diesel fuel containing a fuel additive, comprising at least one polyoxaalkane of the general formula (I):
R¹(-O-CH₂-CHR²)ₘO-R³ (I),
where R¹ is a straight-chain or branched alkyl group, R² is a straight-chain or branched alkyl group or H, R³ is a straight-chain or branched alkyl group, and wherein the fuel additive is free of toxic constituents, wherein "toxic" is understood as being toxic according to the German Dangerous Substances Act (GefstoffV 23.12.2004, BGBI. I p. 3758), and wherein the diesel fuel contains 5-20% by volume of fatty acid methyl esters (FAME), and wherein m ≥ 4, and wherein the diesel fuel contains up to 10% by volume of polyoxaalkane.

2. A diesel fuel according to claim 1, wherein the diesel fuel contains up to 5% by volume of polyoxaalkane.

3. A diesel fuel according to any one of the preceding claims, wherein m is 4 -16 and is more preferably 4 -12.

4. A diesel fuel according to claim 3, wherein R² is H.

5. A diesel fuel according to any one of the preceding claims, wherein R¹ and R³ are a methyl, ethyl and/or a butyl group.

6. A diesel fuel according to any one of the preceding claims, wherein the diesel fuel is a hydrogenated vegetable oil, especially NexBTL, or an XTL diesel fuel.

7. A diesel fuel according to any one of the preceding claims, wherein the polyoxaalkane is free of carbon atoms with an oxidation number of > +1.

8. A diesel fuel according to any one of the preceding claims, wherein the at least one polyoxaalkane is a polyalkylene glycol dialkyl ether.

9. A diesel fuel according to claim 8, wherein the polyalkylene glycol dialkyl ether is a polyethylene glycol dimethyl ether of the general formula CH₃O(C₂H₄O)ₘCH₃, where m=4 or a mixture of m=4 to m=12, preferably of m=4 to m=8.

10. A diesel fuel according to claim 8, wherein the polyalkylene glycol dialkyl ether is selected from the group consisting of tetraethylene glycol ethyl methyl ether, tetraethylene glycol butyl methyl ether, and polypropylene glycol dimethyl ether having 4-5 propylene units.

11. The use of a diesel fuel according to any one of the preceding claims for reducing the formation of soot during the combustion of diesel fuels.

## Revendications

1. Carburant diesel, contenant un additif de carburant, comprenant au moins un poly-oxa-alcane de formule générale (I) :
R¹(-O-CH₂-CHR²)ₘ-O-R³ (I)
dans laquelle R¹ est un radical alkyle linéaire ou ramifié, R² est un radical alkyle linéaire ou ramifié ou H, R³ est un radical alkyle linéaire ou ramifié,
et dans lequel l'additif de carburant est exempt de composants toxiques, toxique voulant dire toxique d'après le Décret allemand sur les matières dangereuses (GefStoffV du 23/12/2004, BGBl. I p. 3758), le carburant diesel contenant 5 à 20 % en volume d'ester méthylique d'acide gras (EMAG), et dans laquelle m ≥ 4, et le carburant diesel contenant jusqu'à 10 % en volume de poly-oxa-alcane.

2. Carburant diesel selon la revendication 1, comprenant jusqu'à 5 % en volume de poly-oxa-alcane.

3. Carburant diesel selon l'une des revendications précédentes, dans lequel m est un nombre compris entre 4 et 16 et particulièrement de préférence entre 4 et 12.

4. Carburant diesel selon la revendication 3, dans lequel R² est H.

5. Carburant diesel selon l'une des revendications précédentes, dans lequel R¹ et R³ sont un radical méthyle, éthyle et/ou butyle.

6. Carburant diesel selon l'une des revendications précédentes, le carburant diesel étant une huile végétale hydrogénée, notamment le NexBTL ou un carburant diesel XLT.

7. Carburant diesel selon l'une des revendications précédentes, dans lequel le poly-oxa-alcane est exempt d'atomes de carbone ayant un indice d'oxydation > +1.

8. Carburant diesel selon l'une des revendications précédentes, dans lequel l'au moins un poly-oxa-alcane est un dialkyléther de polyalkylèneglycol.

9. Carburant diesel selon la revendication 8, dans lequel le dialkyléther de polyalkylèneglycol est un diméthyléther de polyéthylèneglycol de formule générale CH₃O(C₂H₄O)ₘCH₃, dans laquelle m = 4 ou un mélange de m = 4 à m = 12, de préférence de m = 4 à m = 8.

10. Carburant diesel selon la revendication 8, dans lequel le dialkyléther de polyalkylèneglycol est choisi dans le groupe constitué de l'éthylméthyléther de tétraéthylèneglycol, du butylméthyléther de tétraéthylèneglycol, et du diméthyléther de polypropylèneglycol ayant 4 à 5 motifs propylène.

11. Utilisation d'un carburant diesel selon l'une des revendications précédentes pour la réduction de la formation de suies lors de la combustion des carburants diesel.
